# EUROPÄISCHE PATENTSCHRIFT

(11) **EP 1 414 603 B1**
(45) Veröffentlichungstag und Bekanntmachung des Hinweises auf die Patenterteilung: **12.01.2005**
(21) Anmeldenummer: 02794548.4
(22) Anmeldetag: 05.08.2002
(51) Int. Cl.: B22D 11/124, B21B 1/46

(54) **VERFAHREN UND ANLAGE ZUR PRODUKTION VON FLACH- UND LANGPRODUKTEN**
METHOD AND INSTALLATION FOR PRODUCING FLAT AND ELONGATED PRODUCTS
PROCEDE ET INSTALLATION POUR PRODUIRE DES PRODUITS PLATS ET ALLONGES

(30) Priorität: 07.08.2001 DE 10138794
(43) Veröffentlichungstag der Anmeldung: 06.05.2004
(73) Patentinhaber: SMS Demag Aktiengesellschaft, 40237 Düsseldorf (DE)
(72) Erfinder: FEST, Thomas, 47228 Duisburg (DE); LETZEL, Dirk, 40878 Ratingen (DE); ZAJBER, Adolf, 40764 Langenfeld (DE)
(74) Vertreter: Valentin, Ekkehard
(86) Internationale Anmeldenummer: PCT/EP2002/008711
(87) Internationale Veröffentlichungsnummer: WO 2003/013763

(56) Entgegenhaltungen:
- WO-A-97/05971
- DE-A- 19 953 252
- PATENT ABSTRACTS OF JAPAN vol. 1999, no. 14, 22. Dezember 1999 (1999-12-22) & JP 11 254115 A (DAIDO STEEL CO LTD), 21. September 1999 (1999-09-21)
- PATENT ABSTRACTS OF JAPAN vol. 2000, no. 12, 3. Januar 2001 (2001-01-03) & JP 2000 246411 A (SANYO SPECIAL STEEL CO LTD), 12. September 2000 (2000-09-12)

## Beschreibung

Die Erfindung betrifft ein Verfahren zur Produktion von Flach- und Langprodukten in einer Produktionsanlage, beispielsweise aus Dünnbrammen, Dickbrammen, aus Knüppeln, Blooms, Trägervorprofilen oder dergleichen mit einer Stranggießanlage, umfassend eine Kokille, eine Strangführung mit einer Auszieh- und Richtmaschine, eine Kühlstrecke und eine Trenneinrichtung für den Strang, sowie einen nachgeordneten Ausgleichsofen, wobei die Positionierung der Kühlstrecke stromabwärts hinter der Trenneinrichtung, bevorzugt in unmittelbarer Nähe des Ausgleichsofens oder Vorwärmofen, vorgenommen wird. Die Erfindung betrifft auch eine Vorrichtung zur Durchführung des Verfahrens.

Verfahren der vorgenannten Art zur Oberflächenverbesserung von Stahlsträngen sind seit längerem bekannt Hierüber berichtet u.a. eine Veröffentlichung in der Zeitschrift "FEATURE", August 1999, Seite 39, unter dem Titel: "Quenching for Improved Direct Hot Charging Quality". Darin ist beispielsweise ausgeführt, dass viele Stahlhersteller im Zusammenhang mit direkter Heiß-Chargierung bei aluminium-beruhigtem Stahl sowie bei Stahl-Legierungen Brüchigkeits-Probleme haben, und dass diese durch eine Präzisionskühlung der äußeren Schale des Stahlstrangs unmittelbar im Anschluß an den Gießprozeß gelöst werden können.

Die Ausscheidung von Aluminium-Nitrid ist ein Grund dieser Probleme wegen der schnellen Erhitzung bei direkter Heiß-Chargierung und beim Walzprozeß. Aluminium-Nitride finden sich in den meisten aluminium-beruhigten Stählen. Diese werden geformt und ausgeschieden an den austenitischen Korngrenzen, wenn der Stahl die Umwandlungsphase von Austenit zu Austenit plus Ferrit durchläuft. Wenn der Gußstrang dann in einen Ofen zur Wiedererhitzung vor dem Walzen eingebracht wird, verbleiben die Ausscheidungen an den austenitischen Komgrenzen, auch wenn der Stahl einen Phasenwechsel zurück zu vollständigem Austenit vollzieht. Die Ausscheidung von Aluminium-Nitrid ruft weitere Probleme mit anderen Ausscheidungen hervor wie Kupfer, Vanadium, u.a., mit dem Ergebnis einer extrem bruchempfindlichen Mikrostruktur. Zur Lösung der vorgenannten Probleme wird nach einer Lehre des Dokumentes EP 0 650 790 A1, folgendes vorgeschlagen:

Es wird eine thermische Behandlung von Stahl mit Erzielung einer feinkörnigen Oberfläche zur Vermeidung des schädlichen Einflusses von Verbindungen der Elemente Al; V; Nb (sog. Minimierung des "Hot Shortness" Effektes) vorgesehen. Für eine Minimierung von Oberflächenfehlem sollen Oberflächenspannungen abgebaut werden.

Weiterhin wird eine Oberflächentemperatur zwischen 400 und 900 °C nach dem "natural tempering", d.h. eine Wiedererwärmung durch im Block enthaltene Restwärme angestrebt Auch wird die Positionierung einer Quenchingbox unmittelbar nach der Auszieh- und Richtmaschine und vor der Trenneinrichtung vorgesehen.

Das Dokument DE 44 16 752 A1 beschreibt ein Verfahren und eine Produktionsanlage zur Erzeugung von Warmbreitband. Die entsprechende Produktionsanlage besteht aus einer Stranggießanlage für Dünnbrammen zwischen 40 und 70 mm, einem Ausgleichsofen und einem Walzwerk, wobei die Austrittstemperatur der Dünnbramme aus der Stranggießmaschine oberhalb von 950 °C liegt. Zwischen der Stranggießmaschine und dem Ausgleichsofen wird die Oberflächentemperatur der Bramme in ausreichender Tiefe so weit abgesenkt, dass sich eine Gefügeumwandlung von Austenit in Ferrit/Perlit einstellt. Die eingesetzte Kühlstrecke ist als Wasserkühlstrecke ausgeführt und besteht aus mehreren zu- und abschaltbaren Kühlbalken.

Vorzugsweise sieht das vorbekannte Verfahren vor, dass durch Wahl der Kühlintensität die Temperatur der Dünnbramme bis auf eine Tiefe von mindestens 2 mm unterhalb der Oberfläche auf unter 600 °C abgesenkt wird. Die mittlere Oberflächentemperatur soll die Martensitschwelle der jeweiligen Materialgüte nicht unterschreiten. Die Abkühlzeit ist so gewählt, dass mindestens 70 % Austenit in Ferrit/Perlit umgewandelt werden.

Das Dokument EP 0 587 150 A1 beschreibt ein Verfahren zur Wärmebehandlung stranggegossener Brammen oder Stahlblöcke, wodurch Oberflächen-Brüchigkeit effektiv vermieden werden kann. Insbesondere kann bei aluminium-beruhigten Stählen das Auftreten von Oberflächenrissen effektiv unterdrückt werden, selbst wenn die Stähle einen Anteil von 0,0080 bis 0,0300 Gewichtsprozent von Nitrosen, und/oder von 0,03 bis 0,25 Gewichtsprozent Blei enthalten. Das Verfahren umfasst die Schritte:
Kühlen einer Stranggussbramme oder eines in einer Gleßform erzeugten Stahlblocks, um die Oberflächen-Temperatur 50 bis 150 °C höher als dessen Ar3-Umwandlungspunkt zu bringen, ferner die Bramme bzw. den Block derart zu kühlen, dass dessen Kern Rothitze besitzt, während die Oberfläche zu einer Bainit-Struktur umgewandelt wird, anschließend wird die Bramme bzw. der Block, Knüppel oder Vorprofil in einem Ofen erhitzt, gefolgt von einer Heiß-Formung.

Das Dokument WO 97/05971 A offenbart als nächstliegenden Stand der Technik ein Verfahren sowie eine Anlage zur Produktion von Flachprodukten, wobei die Kühlstrecke nach der Trennvorrichtung und unmittelbar vor dem Ausgleirhsofen angeordnet ist.

Das Dokument DE 199 53 252 A1 offenbart ein Verfahren zur Oberflächenbearbeitung eines kontinuierlich gegossenen Stahlproduktes und Einrichtung hierzu. Um im warmen Zustand eine Beseitigung von Oberflächenfehlem und -verunreinigungen zu erreichen, soll dem Schritt der Oberflächenbearbeitung eine Kühlung mindestens eines Teils von mindestens einer Oberfläche des metallischen Produkts vorausgehen zur definierten Temperaturemiedrigung der zu bearbeitenden Fläche.

Das Dokument JP 11254115 A offenbart einen Stranggießprozess, bei dem flüssiger Stahl aus einem Trichter in eine Kokille gegossen und aus dieser ein erstarrter Strang ausgezogen wird. Nach einer Biegung in die horizontale Position wird der Strang zwischen Klemmrollen gestreckt und zerteilt. Die Abschnitte werden in einen Kühlwasser-Kessel getaucht, um die Oberflächenstruktur zu verfeinem, wobei die Temperatur des Kühlwassers laufend überwacht wird.. Ebenfalls wird die Güte der Oberflächenstruktur beobachtet und in einem folgenden Vorwärmofen korrigiert.

Das Dokument JP 2000246411 A offenbart ein Verfahren zur Vermeidung von Rissbildung an einem Gussstrang durch gezielte Kühlung. Austenitisches Kristallkorn an der Oberflächenschicht des Stranges wird vor einer Abkühlung durch eine Vorrichtung zur Zwangskühlung rekristallisiert und dann in vorgesehene Längenabschnitte zerteilt. Vor der weiteren mechanischen Bearbeitung wird der Strang mit Hochdruckstrahlen eines flüssigen Kühlmittels besprüht und sodann einer Bearbeitung durch Walzen oder Hämmern unterworfen.

Ausgehend vom vorgenannten Stand der Technik liegt der Erfindung die Aufgabe zugrunde, ein Verfahren zur Oberflächenverbesserung von Stahlsträngen für alle Stranggießformate anzugeben, das Unabhängigkeit von der Gießgeschwindigkeit bietet und das "natural-tempering" mit Kernwärme des Gießstranges vermeidet. Aufgabe der Erfindung ist auch, eine entsprechende Vorrichtung bereitzustellen.

Zur Lösung der Aufgabe wird mit der Erfindung ein Verfahren gemäß dem Oberbegriff vom Anspruch 1 vorgeschlagen, welches dem Kennzeichnungsteil von Anspruch 1 entspricht.

Mit der Erfindung ergeben sich u.a. folgende Vorteile:
- die Möglichkeit einer Minimierung der schädlichen Cu-Einflüsse bei Einsatz minderwertigen, preiswerteren Schrottes, wobei auch die schädlichen Effekte der vorgenannten Elemente Al, V, Nb und Pb weitgehend unterdrückt werden,
- infolge der Positionierung hinter der Trenneinrichtung in unmittelbarer Nähe zum Vorwärmofen des Walzwerkes wird eine Wiedererwärmung der Oberfläche der Dünnbramme durch eigenen Wärmeinhalt (natural tempering) vermieden;
- bei der vorgeschlagenen Position der Quenchingeinrichtung kann durch Abschirmen des Stranges vor dem Quenchen ein gewisser Temperaturausgleich im Strang erzielt werden;
- der Weg von der Streckrichtmaschine bis zur Schere kann zur Temperaturhomogenisierung genutzt werden;
- ein wesentlicher Vorteil im Quenchen nach dem Trennen besteht in der Unabhängkeit von der Gießgeschwindigkeit. Zusätzlich zur Steuerung der Wassermenge und des Druckes ergibt sich hier die Möglichkeit einer Regelung der Strangtransportgeschwindigkeit.

Eine weitere Verfahrens-Ausgestaltung sieht vor, dass zur intensiven Abfuhr von Wärmemengen aus der Kühlstrecke diese mit einer Umhüllung umschlossen und daraus Dampf sowie Reste unverdampften Kühlwassers zwangsweise abgezogen werden.

Weiter sieht die Erfindung mit Vorteil vor, dass Wassermenge und Wasserdruck nach der aktuellen Strangtransportgeschwindigkeit gesteuert bzw. geregelt werden. Infolge der Positionierung der Kühlstrecke stromabwärts hinter der Trennvorrichtung wird die Abhängigkeit der Kühlstrecke von der Geschwindigkeit des Gießprozesses aufgehoben.

Dabei sieht eine weitere Ausgestaltung des erfindungsgemäßen Verfahrens vor, dass die Strecke zwischen der Auszieh- und Richtmaschine und der Trennvorrichtung zur Homogenisierung der Temperatur unterschiedlicher Strangbereiche, z.B. an Kanten oder Flächen, genutzt wird.

Und schließlich sieht eine weitere Ausgestaltung des Verfahrens nach der Erfindung vor, dass die Kühlstrecke in einem Bereich der Strangführung mit möglichst hoher Temperatur des Stranges zwischen der Trennvorrichtung und dem Ausgleichsofen angeordnet wird.

Bei einer Anlage zur Produktion von Flach- oder Langprodukten in einer Produktionsanlage, beispielsweise aus Dünnbrammen, Dickbrammen, aus Knüppein, Blooms, Trägervorprofilen oder dergleichen mit einer Stranggießanlage, umfassend eine Kokille, eine Strangführung mit einer Auszieh- und Richtmaschine, eine Kühlstrecke und eine Trennvorrichtung für den Gußstrang sowie einen dieser nachgeordneten Ausgleichsofen oder Vorwärmofen, der in möglichst geringem Abstand hinter der Kühlstrecke und diese in möglichst geringem Abstand hinter der Trennvorrichtung angeordnet ist. Zur Durchführung des zuvor beschriebenen Verfahrens wird vorgeschlagen, dass die Kühlstrecke mit einer Vielzahl von Hochdruck-Wassersprühdüsen ausgestattet ist, die den Gussstrang allseitig umgeben.

Ausgestaltungen der Anlage ergeben sich aus den Unteransprüchen.

Einzelheiten, Merkmale und Vorteile der Erfindung werden mit der nachstehenden Erläuterung eines in der Figur 1 rein schematisch dargestellten Ausführungsbeispieles verdeutlicht.

In dem Ausführungsbeispiel ist eine Kokille 11 zu sehen, welche zum Stranggießen eines Gußstranges 6 ausgebildet ist. Darunter befinden sich Segmente 12 bis 14 einer Strangführung 1 mit einer Vielzahl von Führungsrollen.

Die Auszieh- und Richtmaschine 2 sorgt für einen gleichmäßigen Auszug und Transport des Stranges 6. Dahinter ist in Transportrichtung die Trenneinrichtung 3 vorgesehen. Es kann sich dabei um eine Schere oder um eine Autogen-Trennschneidmaschine handeln. Diese ist in vergleichsweise dichtem Abstand hinter der Auszieh- und Richtmaschine 2 angeordnet.

In dichtem Abstand hinter der Trennvorrichtung 3 ist als besonderes Kennzeichen der Erfindung eine Kühlstrecke 4 angeordnet, die mit Wassersprühdüsen 7 ausgestattet ist und von einem Gehäuse 9 umschlossen ist.

An dem Gehäuse 9 ist eine Absaugeinrichtung 10 mit einem leistungsfähigen Exhaustor angeschlossen, welcher den beim Quenching entstehenden Dampf und die unverbrauchten Wassersprühteilchen absaugt und aus der Kühlstrecke 4 zwangsweise abzieht. Infolge der dichten Anordnung der Wassersprühdüsen 7 und ihres Betriebes mit Hochdruck-Wassersprühstrahlen, sowie unter dem Einfluß der Absaugvorrichtung 10 ergibt sich ein extrem hoher Wärmeaustausch zwischen dem durchlaufenden Strang 6 und dem angewendeten Kühlmittel. Dadurch wird eine Kühlung der Oberflächenschicht 8 erreicht, die bspw. mindestens 2 mm beträgt.

Dahinter ist in dichtem Abstand der Ausgleichsofen bzw. Vorwärmofen 5 angeordnet, worin durch externe Wärmezufuhr eine Rekristallisation des Gefüges in Richtung Perlit/Ferrit initiiert wird. Das für die Oberflächengüte des Gußstranges nachteilige "natural quenching" wird auf diese Weise vermieden.

### Liste der Bezugszeichen

- 1: Strangführung
- 2: Auszieh- und Richtmaschine
- 3: Trennvorrichtung
- 4: Kühlstrecke
- 5: Ausgleichsofen / Vorwärmofen
- 6: Strang
- 7: Wassersprühstrahlen
- 8: Oberflächenschicht des Stranges
- 9: Gehäuse
- 10: Exhaustor
- 11: Kokille
- 12: Strangführungssegment
- 13: Strangführungssegment
- 14: Strangführungssegment

## Patentansprüche

1. Verfahren zur Produktion von Flach- und/oder Langprodukten in einer Produktionsanlage, beispielsweise aus Dünnbrammen, Dickbrammen, aus Knüppeln, Blooms, Trägervorprofilen oder dergleichen mit einer Stranggießanlage, umfassend eine Kokille (11), eine Strangführung (1) mit einer Auszieh- und Richtmaschine (2), eine Kühlstrecke (4) und eine Trenneinrichtung (3) für den Strang (6), sowie einen nachgeordneten Ausgleichsofen oder Vorwärmofens (5), wobei die Positionierung der Kühlstrecke (4) stromabwärts hinter der Trennvorrichtung (3), bevorzugt in unmittelbarer Nähe des Ausgleichsofens oder Vorwärmofens (5), vorgenommen wird,
**dadurch gekennzeichnet,**
**dass** in der Kühlstrecke (4) die Oberflächenschicht (8) des Stranges (6) mittels energiereicher Hochdruck-Wassersprühstrahlen (7) schockartig gekühlt und ein Wiederanlassen dieser Oberflächenschicht (8) mittels Kemwärme des Stranges (6) vorzugsweise durch fortgesetzt vergleichsweise geringe Kühlung verhindert wird.

2. Verfahren nach Anspruch 1,
**dadurch gekennzeichnet,**
**dass** zur intensiven Abfuhr von Wärme aus der Kühlstrecke (4) diese mit einer Umhüllung (9) umschlossen und daraus Dampf sowie Reste unverdampften Kühlwasser zwangsweise abgezogen werden.

3. Verfahren nach Anspruch 1 oder 2,
**dadurch gekennzeichnet,**
**dass** Wassermenge und -druck nach der aktuellen Strangtransport-Geschwindigkeit gesteuert bzw. geregelt werden.

4. Verfahren nach einem oder mehreren der Ansprüche 1 bis 3,
**dadurch gekennzeichnet,**
**dass** die Strecke zwischen der Auszieh- und Richtmaschine (2) und der Trennvorrichtung (3) zur Homogenisierung der Temperaturen unterschiedlicher Strangbereiche, z. B. an Kanten oder Flächen, genutzt wird.

5. Verfahren nach einem oder mehreren der Ansprüche 1 bis 4,
**dadurch gekennzeichnet,**
**dass** die Kühlstrecke (4) in einem Bereich der Strangführung (1) mit möglichst hoher Temperatur des Stranges (6) zwischen der Trennvorrichtung (3) und dem Ausgleichsofen oder Vorwärmofen (5) angeordnet wird.

6. Anlage zur Produktion von Flach- oder Langprodukten in einer Produktionsanlage, beispielsweise aus Dickbrammen, Dünnbrammen, Knüppeln, Blooms, Trägervorprofilen oder dergleichen, mit einer Stranggießanlage, umfassend eine Kokille (11), eine Strangführung (1) mit einer Ausziehund Richtmaschine (2), eine Kühlstrecke (4) und eine Trennvorrichtung (3) für den Gussstrang (6), sowie einen nachgeordneten Ausgleichsofen oder Vorwärmofen (5), der in möglichst geringem Abstand hinter der Kühlstrecke (4), und diese in möglichst geringem Abstand hinter der Trennvorrichtung (3) angeordnet ist,
**dadurch gekennzeichnet,**
**dass** die kühlstrecke (4) mit einer Vielzahl von Hochdruck-Wassersprühdüsen (7) ausgestattet ist, die den Gussstrang (6) allseitig umgeben.

7. Anlage nach Anspruch 6,
**dadurch gekennzeichnet,**
**dass** die Kühlstrecke (4) von einem Gehäuse (9) umschlossen ist, dass mit einer Absaugvorrichtung (10), z. B. einem Exhaustor, in Verbindung steht.

8. Anlage nach einem der Ansprüche 6 oder 7,
**dadurch gekennzeichnet,**
**dass** die Auszieh- und Richtmaschine (2), die Trennvorrichtung (3) und die Kühlstrecke (4) gemeinsam Innerhalb einer ungeteilten Isolierhaube angeordnet sind.

## Claims

1. A method for the production of flat and/or elongated products in a production facility, from thin slabs, thick slabs, billets, blooms, girder pre-profiles, or the like, using a continuous casting facility comprising a mold (11), a strand guide (1) having a drawing and aligning machine (2), a cooling line (4), and a cutting device (3) for the strand (6), as well as a downstream equalization furnace or pre-heating furnace (5), the cooling line (4) being positioned downstream after the cutting device (3), preferably in direct proximity to the equalization furnace or pre-heating furnace (5),
**characterized in that** the surface layer (8) of the strand (6) is quenched in the cooling line (4) using high-energy, high-pressure water spray jets (7) and restarting of this surface layer (8) via core heat of the strand (6) is preferably prevented by continued comparatively slight cooling.

2. The method according to Claim 1,
**characterized in that**, to intensively dissipate heat from the cooling line (4), it is enclosed by a jacket (9), and steam and residual unevaporated cooling water is positively withdrawn therefrom.

3. The method according to Claim 1 or 2,
**characterized in that** the quantity and pressure of the water is controlled and/or regulated in accordance with the current strand transport speed.

4. The method according to one or more of Claims 1 through 3,
**characterized in that** the line between the drawing and aligning machine (2) and the cutting device (3) is used for homogenization of the temperatures of different strand regions, e.g., on edges or surfaces.

5. The method according to one or more of Claims 1 through 4,
**characterized in that** the cooling line (4) is positioned in a region of the strand guide (1) having the highest possible temperature of the strand (6) between the cutting device (3) and the equalization furnace or pre-heating furnace (5).

6. A facility for the production of flat or elongated products in a production facility, from thin slabs, thick slabs, billets, blooms, girder pre-profiles, or the like, for example, having a continuous casting facility, comprising a mold (11), a strand guide (1) having a drawing and aligning machine (2), a cooling line (4), and a cutting device (3) for the cast strand (6), as well as a downstream equalization furnace or pre-heating furnace (5), which is positioned as close as possible after the cooling line (4), which in turn is positioned as close as possible after the cutting device (3),
**characterized in that** the cooling line (4) is equipped with multiple high-pressure water spray nozzles (7), which enclose the cast strand (6) on all sides.

7. The facility according to Claim 6,
**characterized in that** the cooling line (4) is enclosed by a housing (9), which is connected to a suction device (10), e.g., an exhauster.

8. The facility according to one of Claims 6 or 7,
**characterized in that** the drawing and aligning machine (2), the cutting device (3), and the cooling line (4) are positioned together inside an undivided insulating hood.

## Revendications

1. Procédé pour la production de produits allongés et plats dans une installation de production, par exemple des brames minces, des brames épaisses, des billettes, des blooms, des profilés et similaires avec une installation de coulée continue, comprenant une lingotière (11), un guide de barre (1) avec des rouleaux extracteurs et dresseurs (2), un tunnel de refroidissement (4) et un dispositif de séparation (3) pour la barre (6), ainsi qu'un four de compensation ou four de préchauffage (5) disposé en aval, le positionnement du tunnel de refroidissement (4) se faisant en aval derrière le dispositif de séparation (3), de préférence à proximité immédiate du four de compensation ou de préchauffage (5), **caractérisé en ce que** dans le tunnel de refroidissement (4) la couche de surface (8) de la barre (6) est refroidie au moyen de jet d'aspersion d'eau à haute pression riche en énergie (7) par choc et un réamorçage de cette couche de surface (8) est empêché au moyen de la chaleur de noyau de cette barre (6) de préférence par un refroidissement poursuivi relativement faible.

2. Procédé selon la revendication 1, **caractérisé en ce que** pour l'évacuation intensive de la chaleur hors du tunnel de refroidissement (4) celui-ci est entouré d'une enveloppe (9) et la vapeur ainsi que des résidus d'eau de refroidissement non évaporée étant évacués par force.

3. Procédé selon la revendication 1 ou 2, **caractérisé en ce que** la pression et la quantité d'eau est pilotée respectivement régulée selon la vitesse actuelle de transport de la barre.

4. Procédé selon une ou plusieurs des revendications 1 à 3, **caractérisé en ce que** le parcours entre les rouleaux extracteurs et dresseurs (2) et le dispositif de séparation (3) est utilisé pour l'homogénéisation des températures de différentes zones de barre, par exemple, sur des bords ou surface.

5. Procédé selon une ou plusieurs des revendications 1 à 4, **caractérisé en ce que** le tunnel de refroidissement (4) est disposé dans une zone du guide de barre (1) avec une température la plus élevée possible de la barre (6) entre le dispositif de séparation (3) et le four de compensation ou four de préchauffage (5).

6. Installation pour la production de produits allongés ou plats dans une installation de production par exemple par exemple des brames minces, des brames épaisses, des billettes, des blooms, des profilés et similaires avec une installation de coulée continue, comprenant une lingotière (11), un guide de barre (1) avec les rouleaux extracteurs et dresseurs (2), un tunnel de refroidissement (4) et un dispositif de séparation (3) pour la barre (6), ainsi qu'un four de compensation ou four de préchauffage (5) disposé en aval, le positionnement du tunnel de refroidissement (4) se faisant en aval derrière le dispositif de séparation (3), **caractérisée en ce que** le tunnel de refroidissement (4) est muni d'une pluralité de tuyères haute pression (7) qui entourent de part et d'autres la barre de coulée continue (6).

7. Installation selon la revendication 6, **caractérisée en ce que** le tunnel de refroidissement (4) est entouré d'un coffret (9) qui est relié à un dispositif d'aspiration (10) par exemple un aspirateur.

8. Installation selon la revendication 6 ou 7, **caractérisée en ce que** les rouleaux extracteurs et dresseurs (2), le dispositif de séparation (3) et le tunnel de refroidissement (4) sont disposés en commun à l'intérieur d'une cloche d'isolation non séparée.
